# EUROPÄISCHE PATENTSCHRIFT

(11) **EP 3 397 429 B1**
(45) Veröffentlichungstag und Bekanntmachung des Hinweises auf die Patenterteilung: **19.07.2023**
(21) Anmeldenummer: 17705119.0
(22) Anmeldetag: 14.02.2017
(51) Int. Cl.: B24D 18/00, B24D 3/28, B24D 3/34, B24D 7/00

(54) **VERFAHREN ZUR HERSTELLUNG EINES SCHLEIFWERKZEUGS**
METHOD FOR PRODUCING A GRINDING TOOL
PROCÉDÉ DE PRODUCTION D'UN OUTIL DE RECTIFICATION

(43) Veröffentlichungstag der Anmeldung: 07.11.2018
(73) Patentinhaber: August Rüggeberg GmbH & Co. KG, 51709 Marienheide (DE)
(72) Erfinder: MOHN, Thomas, 58640 Iserlohn (DE); STUCKENHOLZ, Bernd, 51427 Bergisch Gladbach (DE); SCHMITZ, Achim, 51709 Marienheide (DE)
(74) Vertreter: Rau, Schneck & Hübner Patentanwälte Rechtsanwälte PartGmbB
(86) Internationale Anmeldenummer: PCT/EP2017/053281
(87) Internationale Veröffentlichungsnummer: WO 2018/149483

(56) Entgegenhaltungen:
- EP-A1- 2 578 180
- WO-A1-95/22434
- WO-A1-2014/206967
- WO-A1-2015/050781
- WO-A2-2012/112322
- GB-A- 559 356
- US-A- 2 898 279

## Beschreibung

Die Erfindung betrifft ein Verfahren zur Herstellung eines Schleifwerkzeugs und ein Schleifwerkzeug.

Handgeführte Schleifwerkzeuge zur Oberflächenbearbeitung werden mittels gebundenem Schleifmittel oder mittels Schleifmittel auf Unterlage hergestellt. Aus der WO 2009/138 114 A1 (entspricht US 2011/0065369 A1) ist beispielsweise eine Schruppschleifscheibe bekannt, die mit Kunstharz gebundene Schleifkörner, also gebundenes Schleifmittel umfasst. Demgegenüber ist aus der EP 2 130 646 A1 (entspricht US 2009/0305619 A1) eine Fächerschleifscheibe bekannt, die einen mit Schleiflamellen bestückten Tragteller umfasst. Die Schleiflamellen sind aus Schleifmittel auf Unterlage hergestellt und umfassen Schleifkörner, die mittels eines Bindemittels an eine Unterlage gebunden sind. Schleifmittel auf Unterlage weist gegenüber gebundenem Schleifmittel in der Anwendung von handgeführten Schleifwerkzeugen verschiedene Vorteile auf, wie beispielsweise eine höhere Zerspanungsleistung sowie eine längere Standzeit und damit verbundene geringere Personalkosten, einen reduzierten Kraftaufwand beim Schleifen sowie eine reduzierte Lärm- und Schwingungsbelastung.

Bei der aus der EP 2 130 646 A1 bekannten Fächerschleifscheibe sind die Schleiflamellen jeweils um einen äußeren Umfangsrand des Tragtellers umgebogen, so dass die Schleiflamellen jeweils eine dreidimensional geformte Schleifkornschicht ausbilden. Hierdurch weist die Fächerschleifscheibe bei vielfältigen Schleifanwendungen eine hohe Zerspanungsleistung auf. Nachteilig ist, dass die Fächerschleifscheibe in der Herstellung aufwendig ist und nur in beschränktem Umfang dreidimensional geformte Schleifkornschichten hergestellt werden können, da beim Umbiegen der Schleiflamellen die Gefahr einer Beschädigung der jeweiligen Schleifkornschicht besteht.

Aus der WO 95/22434 A1 ist ein Verfahren zur Herstellung eines Schleifmittels auf Unterlage bekannt. Zur Herstellung des Schleifmittels wird ein Halbzeug auf einem Rollenkörper angeordnet. Das Halbzeug ist als Fasermatte ausgebildet. Die Fasermatte wird elektrostatisch mit Schleifpartikeln beschichtet. Der Rollenkörper wird anschließend entfernt, sodass flexible Schleifbänder entstehen.

Aus der WO 2012/112 322 A2 ist ein Verfahren zur Herstellung eines Schleifmittels auf Unterlage bekannt. Eine Unterlage wird zunächst mit einem Bindemittel versehen und anschließend in ein elektrostatisches Feld eingebracht und mit Schleifpartikeln elektrostatisch beschichtet. Die Unterlage ist beispielsweise als Band oder Scheibe ausgebildet.

Aus der WO 2014/206 967 A1 ist Verfahren zur Herstellung eines Schleifmittels auf Unterlage bekannt, bei dem Schleifkörner mittels eines elektrostatischen Streuverfahrens auf der Unterlage angeordnet werden. Aus der EP 2 578 180 A1 ist ein Dentalwerkzeug mit einem Grundkörper bekannt, auf den mittels eines galvanischen Verfahrens eine Trägerschicht aufgebracht ist. Durch dieses galvanische Verfahren wird zugleich mit der Trägerschicht eine Beschichtung mit abrasiven Partikeln aufgebracht.

Aus der WO 2015/050781 A1 ist ein gebundener Schleifartikel bekannt. Der gebundene Schleifartikel weist eine äußere Oberfläche und eine innere Oberfläche auf, auf die elektrostatisch Schleifpartikel aufgetragen wurden. Hierbei wurde der Schleifartikel in einem elektrostatischen Feld zwischen zwei Elektroden bewegt, um die am einem Bindemittel anhaftenden Schleifkörner zur Haftoberfläche auszurichten.

Aus der GB 559 356 A ist ein Verfahren zur Herstellung eines Schleifwerkzeugs in Form einer Schleifscheibe bekannt. Ein metallischer Werkzeug-Grundkörper ist mit einer Lotschicht versehen. Der Werkzeug-Grundkörper ist um eine Drehachse drehbar gelagert und wird mittels eines Riemenantriebs drehangetrieben. Über eine Dosiereinrichtung werden Schleifkörner auf ein Transportband dosiert und in Richtung des Werkzeug-Grundkörpers gefördert. Eine Umlenkrolle des Transportbands ist über eine Anschlussleitung an eine Spannungsquelle angeschlossen, so dass die Umlenkrolle eine erste Elektrode ausbildet. Zum Verflüssigen der Lotschicht sind Gasbrenner vorgesehen. Der Werkzeug-Grundkörper ist über eine weitere Anschlussleitung an die Spannungsquelle angeschlossen und bildet eine zweite Elektrode aus. Die Schleifkörner werden aufgrund eines elektrostatischen Feldes zwischen den Elektroden zu der Lotschicht bewegt und bleiben dort haften.

Der Erfindung liegt die Aufgabe zu Grunde, ein Verfahren zu schaffen, das in einfacher, flexibler und wirtschaftlicher Weise die Herstellung eines Schleifwerkzeugs mit einer beliebig geformten Schleifkornschicht und einer hohen Zerspanungsleistung ermöglicht.

Diese Aufgabe wird durch ein Verfahren mit den Merkmalen des Anspruchs 1 gelöst. Durch Auftragen des Bindemittels auf den Werkzeug-Grundkörper wird in Abhängigkeit der Form des Werkzeug-Grundkörpers bzw. einer Grundkörperoberfläche des Werkzeug-Grundkörpers eine dreidimensional geformte Haftoberfläche erzeugt. Dadurch, dass der Werkzeug-Grundkörper mit der Haftoberfläche in einem elektrostatischen Feld positioniert wird, in das Schleifkörner eingebracht werden, wird der Werkzeug-Grundkörper unmittelbar mit den Schleifkörnern beschichtet. Die in das elektrostatische Feld eingebrachten Schleifkörner bewegen sich entlang der Feldlinien in Richtung der Haftoberfläche und bleiben bei Kontakt mit der Haftoberfläche bzw. dem Bindemittel an dem Werkzeug-Grundkörper haften, so dass die Schleifkörner eine entsprechend der Haftoberfläche dreidimensional geformte Schleifkornschicht ausbilden. Die Elektroden sind zur Ausbildung des elektrostatischen Felds aus einem elektrisch leitenden Material ausgebildet. Da die Schleifkörner unmittelbar auf den Werkzeug-Grundkörper aufgebracht werden und der Werkzeug-Grund-körper somit die Unterlage bildet, ist das Schleifwerkzeug - im Vergleich zu der Verwendung von Schleifmittel auf Unterlage - einfacher, flexibler und wirtschaftlicher herstellbar. Die Schleifkornschicht ist durch Bereitstellung eines gewünschten Werkzeug-Grundkörpers und dem Auftragen des Bindemittels in flexibler Weise mit einer beliebig dreidimensional geformten Schleifkornschicht herstellbar. Da sich die Schleifkörner entlang der Feldlinien bewegen, können diese in Abhängigkeit des Verlaufs der Feldlinien und der Positionierung des Werkzeug-Grundkörpers in einer gewünschten Weise auf den Werkzeug-Grundkörper bzw. die Haftoberfläche aufgetragen werden, so dass eine hohe Zerspanungsleistung und eine lange Standzeit des Schleifwerkzeugs gewährleistet ist. Die Schleifkörner können sich in dem elektrostatischen Feld mit der Schwerkraft oder entgegen der Schwerkraft zu der Haftoberfläche bewegen.

Durch die Bewegung des Werkzeug-Grundkörpers relativ zu mindestens einer der Elektroden wird ein zuverlässiger und gleichmäßiger Auftrag der Schleifkörner auf die Haftoberfläche und somit eine homogene Schleifkornschicht gewährleistet. Durch die Bewegung werden insbesondere ein Abstand, eine Lage und/oder eine Ausrichtung des Werkzeug-Grundkörpers zu mindestens einer der Elektroden verändert. Die Bewegung erfolgt insbesondere zumindest teilweise während die Schleifkörner sich zu der Haftoberfläche bewegen und dort anhaften. Der Werkzeug-Grundkörper wird beispielsweise mittels einer Handhabungseinrichtung bewegt.

Die Feldlinien des elektrostatischen Felds treten senkrecht zu den Oberflächen der Elektroden aus bzw. ein, so dass der Verlauf der Feldlinien durch die Oberflächenform, die Lage und/oder die Ausrichtung der Elektroden einstellbar ist. Durch eine geeignete Positionierung der Haftoberfläche zu den Feldlinien werden die Schleifkörner mit einer gewünschten Ausrichtung auf die Haftoberfläche aufgebracht. Aufgrund der Ausrichtung hat das Schleifwerkzeug eine hohe Zerspanungsleistung und eine lange Standzeit.

Der Werkzeug-Grundkörper ist einlagig oder mehrlagig aufgebaut. Der Werkzeug-Grundkörper umfasst mindestens ein Material aus der Gruppe Vulkanfiber, Polyester, Glasfasern, Kohlefasern, Baumwolle, Kunststoff und Metall. Der Werkzeug-Grundkörper ist zumindest bereichsweise starr und gegebenenfalls bereichsweise flexibel. Der Werkzeug-Grundkörper kann zum Spannen und rotatorischen Antreiben des Schleifwerkzeugs eine Nabe oder einen Schaft aufweisen.

Das Bindemittel ist mindestens ein Material aus der Gruppe Duroplaste, Elastomere, Thermoplaste und Kunstharze. Vorzugsweise ist das Bindemittel ein Duroplast, insbesondere Phenolharz oder Epoxidharz. Das Phenolharz ist beispielsweise ein Resol oder ein Novolak. Das Bindemittel kann in beliebiger Weise auf den Werkzeug-Grundkörper aufgetragen werden.

Die Schleifkörner weisen eine geometrisch bestimmte und/oder eine geometrisch unbestimmte Form auf. Die Schleifkörner umfassen mindestens ein Material, das aus der Gruppe Keramik, Korund, insbesondere Zirkonkorund, Diamant, kubisch kristallines Bornitrid (CBN), Siliziumkarbid und Wolframkarbid ausgewählt ist.

Die Schleifkörner können einschichtig oder mehrschichtig aufgetragen werden, so dass auf dem Werkzeug-Grundkörper mindestens eine dreidimensional geformte Schleifkornschicht ausgebildet ist. Bei der Ausbildung von mehreren Schleifkornschichten wird auf die jeweils darunterliegende Schleifkornschicht ein Bindemittel aufgetragen und die darauffolgende Schleifkornschicht in der bereits beschriebenen Weise mittels des elektrostatischen Felds aufgebracht. Das Bindemittel bildet somit zwischen dem Werkzeug-Grundkörper und der darauf aufgetragenen Schleifkornschicht eine Grundbindung und zwischen zwei Schleifkornschichten eine Zwischenbindung.

Die Haftoberfläche bzw. die Schleifkornschicht ist in beliebiger Weise dreidimensional geformt, beispielsweise gekrümmt und/oder in mehreren zueinander ausgerichteten Ebenen, beispielsweise in schräg zueinander verlaufenden Ebenen. Eine gekrümmte Ausbildung ermöglicht beispielsweise eine Kehlnahtbearbeitung und/oder eine Kantenbearbeitung. Durch schräg zueinander verlaufende Ebenen bildet die Schleifkornschicht eine Fase aus, die ein Schruppen oder eine flächige Bearbeitung ermöglicht.

Vorzugsweise wird eine Mittellängsachse des Werkzeug-Grundkörpers zur Ausbildung der dreidimensional geformten Schleifkornschicht relativ zu der ersten Elektrode in unterschiedlichen Richtungen ausgerichtet. Dies gewährleistet eine einfache, flexible und wirtschaftliche Herstellung. Dadurch, dass die Mittellängsachse des Werkzeug-Grundkörpers in unterschiedlichen Richtungen ausgerichtet wird, sind komplex geformte Schleifkornschichten herstellbar.

Vorzugsweise rotiert der Werkzeug-Grundkörper zur Ausbildung der dreidimensional geformten Schleifkornschicht um eine Mittellängsachse. Dies gewährleistet eine einfache, flexible und wirtschaftliche Herstellung. Durch eine Rotation des Werkzeug-Grundkörpers um die Mittellängsachse ist ein schnelles und gleichmäßiges Aufbringen der Schleifkörner möglich. Die Rotation erfolgt insbesondere während des Aufbringens der Schleifkörner. Vorzugsweise ist eine Rotationsgeschwindigkeit einstellbar, so dass das Aufbringen der Schleifkörner in einfacher und flexibler Weise möglich ist. Die Rotationsgeschwindigkeit wird beispielsweise in Abhängigkeit der Größe und/oder der Masse der aufzubringenden Schleifkörner und/oder der gewünschten Dicke der Schleifkornschicht eingestellt.

Die Schleifkörner werden insbesondere mittels einer Fördereinrichtung in das elektrostatische Feld transportiert. Dies gewährleistet eine einfache, flexible und wirtschaftliche Herstellung. Mittels der Fördereinrichtung werden die Schleifkörner automatisch in das elektrostatische Feld transportiert und von dort aufgrund des elektrostatischen Felds zu der Haftoberfläche bewegt. Die Fördereinrichtung ist beispielsweise kontinuierlich oder getaktet betreibbar. Vorzugsweise wird die Fördereinrichtung in Abhängigkeit einer Bewegung des Werkzeug-Grundkörpers betrieben. Beispielsweise ist die Fördereinrichtung mit der Bewegung des Werkzeug-Grundkörpers synchronisiert. Eine Transportgeschwindigkeit der Fördereinrichtung ist insbesondere einstellbar.

Die Fördereinrichtung umfasst vorzugsweise ein Förderband. Das Förderband ermöglicht in einfacher Weise die Ausbildung einer endlosen Fördereinrichtung. Das Förderband ist beispielsweise um mindestens zwei Umlenkrollen geführt und ermöglicht somit beispielsweise einen kontinuierlichen Betrieb der Fördereinrichtung. Das Förderband ist insbesondere elektrisch isolierend ausgebildet.

Vorzugsweise ist die erste Elektrode unterhalb eines Förderbereichs der Fördereinrichtung angeordnet. Dadurch, dass die erste Elektrode in einer Schwerkraftrichtung unterhalb des Förderbereichs angeordnet ist, wird in einfacher Weise ein Einbringen der Schleifkörner in das elektrostatische Feld ermöglicht. Der Förderbereich wird beispielsweise durch die Oberfläche eines Förderbands gebildet. Die erste Elektrode ist ortsfest oder verlagerbar angeordnet. Die erste Elektrode ist insbesondere plattenförmig ausgebildet. Vorzugsweise verläuft die plattenförmige Elektrode im Wesentlichen parallel zu dem Förderband.

Die Schleifkörner werden insbesondere mittels einer Dosiereinrichtung zugeführt. Dies gewährleistet eine einfache, flexible und wirtschaftliche Herstellung. Die mindestens eine Dosiereinrichtung führt die Schleifkörner unmittelbar in das elektrostatische Feld und/oder der Fördereinrichtung zu. Die mindestens eine Dosiereinrichtung dosiert und verteilt die aufzubringenden Schleifkörner. Vorzugsweise ist die mindestens eine Dosiereinrichtung vor einer Fördereinrichtung angeordnet und führt die Schleifkörner der Fördereinrichtung zu. Mittels der mindestens einen Dosiereinrichtung wird insbesondere eine Kornmischung aus Schleifkörnern zugeführt. In der Kornmischung können die Schleifkörner in ihrer Größe, ihrer Form und/oder ihrem Material variieren. Die Kornmischung kann beispielsweise vor der Einführung in die Dosiereinrichtung gemischt werden, so dass die Zuführung der Schleifkörner mit genau einer Dosiereinrichtung möglich ist. Weiterhin können mehrere Dosiereinrichtungen vorgesehen sein, die jeweils genau einen Typ von Schleifkörnern enthalten, so dass die Kommischung in flexibler Weise mittels der Dosiereinrichtungen beim Zuführen gemischt wird. Mittels der mindestens einen Dosiereinrichtung erfolgt eine Mengendosierung, Verteilung und/oder Orientierung der Schleifkörner.

Vorzugsweise ist das aufgetragene Bindemittel elektrisch leitfähig. Dies gewährleistet eine einfache, flexible und wirtschaftliche Herstellung. Das elektrisch leitfähige Bindemittel vereinfacht das Aufbringen der Schleifkörner, da beispielsweise die Bildung eines Sperrfeldes vermieden wird, und wirkt insbesondere vorteilhaft mit dem Werkzeug-Grundkörper zusammen, wenn dieser die zweite Elektrode ausbildet.

Die Haftoberfläche ist zur Ausbildung der dreidimensional geformten und gekrümmten Schleifkornschicht gekrümmt. Die gekrümmte Haftoberfläche bzw. die gekrümmte Schleifkornschicht ermöglicht insbesondere die Herstellung von Schleifwerkzeugen für die Kehlnahtbearbeitung und/oder die Kantenbearbeitung. Die Haftoberfläche bzw. die Schleifkornschicht ist insbesondere konkav und/oder konvex gekrümmt. Die Krümmungsrichtung ist beispielsweise in Bezug auf eine Mittellängsachse des Werkzeug-Grundkörpers und/oder eine dem Werkzeugantrieb zugewandte Spannseite des Schleifwerkzeugs definiert. Die Haftoberfläche bzw. Schleifkornschicht ist beispielsweise zylindrisch oder sphärisch ausgebildet.

Dadurch, dass die zweite Elektrode separat von dem Werkzeug-Grundkörper ausgebildet ist, ist die zweite Elektrode zur Herstellung einer Vielzahl von Schleifwerkzeugen verwendbar. Mittels der separaten zweiten Elektrode können Werkzeug-Grundkörper aus beliebigen Materialien, insbesondere auch aus elektrisch nicht leitfähigen Materialien mit Schleifkörnern beschichtet werden.

Dadurch, dass die zweite Elektrode zumindest bereichsweise entsprechend dem Werkzeug-Grundkörper geformt ist, ist eine einfache und flexible Herstellung mit einer hohen Zerspanungsleistung und einer langen Standzeit gewährleistet. Dadurch, dass die zweite Elektrode zumindest bereichsweise entsprechend dem Werkzeug-Grundkörper geformt ist, verlaufen die Oberfläche der zweiten Elektrode und die Haftoberfläche im Wesentlichen parallel zueinander, so dass die Feldlinien im Wesentlichen senkrecht zu der Haftoberfläche ausgerichtet sind. Die Schleifkörner sind beim Anhaften an die Haftoberfläche somit in einer gewünschten Weise ausgerichtet, wodurch eine hohe Zerspanungsleistung und eine lange Standzeit ermöglicht werden. Die zweite Elektrode ist beispielsweise vollständig entsprechend dem Werkzeug-Grundkörper geformt und ganzflächig an dem Werkzeug-Grundkörper angeordnet. Weiterhin ist die zweite Elektrode beispielsweise in einem Teilbereich entsprechend dem Werkzeug-Grundkörper geformt und wird während des Aufbringens der Schleifkörner relativ zu dem Werkzeug-Grundkörper bewegt, wobei die zweite Elektrode insbesondere die Haftoberfläche während der Bewegung im Wesentlichen vollständig überstreicht.

Ein Verfahren nach Anspruch 2 gewährleistet eine einfache, flexible und wirtschaftliche Herstellung. Durch die Einstellung der elektrischen Spannung wird das elektrostatische Feld auf die zuzuführenden Schleifkörner angepasst.

Bei einem nicht erfindungsgemäßen Ausführungsbeispiel bildet der Werkzeug-Grundkörper die zweite Elektrode. Dies gewährleistet eine einfache und flexible Herstellung mit einer hohen Zerspanungsleistung und einer langen Standzeit. Dadurch, dass der Werkzeug-Grundkörper selbst die zweite Elektrode ausbildet, ist die zweite Elektrode optimal an den Werkzeug-Grundkörper angepasst. Die Feldlinien treten senkrecht zu der Haftoberfläche in den Werkzeug-Grundkörper ein bzw. aus dem Werkzeug-Grundkörper aus, so dass die Schleifkörner in einfacher Weise ausgerichtet auf komplexe dreidimensional geformte Haftoberflächen aufgebracht werden können. Der Werkzeug-Grundkörper ist zumindest abschnittsweise bzw. schichtweise elektrisch leitend. Dadurch, dass der Werkzeug-Grundkörper die zweite Elektrode ausbildet, sind auch Schleifkornschichten herstellbar, die mit dem Werkzeug-Grundkörper eine Hinterschneidung ausbilden. Anders ausgedrückt verbleibt der Werkzeug-Grundkörper bzw. die zweite Elektrode in dem Schleifwerkzeug und muss nicht entformt werden.

Bei einem nicht erfindungsgemäßen Ausführungsbeispiel ist an dem Werkzeug-Grundkörper zumindest eine elektrisch leitfähige Schicht ausgebildet. Dies gewährleistet eine einfache und flexible Herstellung mit einer hohen Zerspanungsleistung und einer langen Standzeit. Dadurch, dass der Werkzeug-Grundkörper zumindest eine elektrisch leitfähige Schicht ausbildet, bildet dieser selbst die zweite Elektrode. Die elektrisch leidfähige Schicht ist insbesondere an einer Grundkörperoberfläche, beispielsweise an der Vorderseite und/oder einer Rückseite des Werkzeug-Grundkörpers, und/oder innenliegend angeordnet. Der Werkzeug-Grundkörper ist beispielsweise vollständig aus einem elektrisch leitenden Material ausgebildet.

Bei einem nicht erfindungsgemäßen Ausführungsbeispiel ist der Werkzeug-Grundkörper zumindest teilweise aus einem elektrisch leitfähigem Material ausgebildet. Dies gewährleistet eine einfache und flexible Herstellung mit einer hohen Zerspanungsleistung und einer langen Standzeit. Durch das elektrisch leitfähige Material bildet der Werkzeug-Grund-körper selbst die zweite Elektrode aus.

Ein Verfahren nach Anspruch 3 gewährleistet eine einfache und flexible Herstellung mit einer hohen Zerspanungsleistung und einer langen Standzeit. Dadurch, dass die zweite Elektrode gegen den Werkzeug-Grundkörper anliegt, verläuft die Oberfläche der zweiten Elektrode im Wesentlichen parallel und/oder nahe zu der Haftoberfläche, so dass die Schleifkörner mit einer gewünschten Ausrichtung auf die Haftoberfläche aufgebracht werden. Hierdurch wird eine hohe Zerspanungsleistung und eine lange Standzeit ermöglicht.

Das mittels des erfindungsgemäßen Verfahrens hergestellte Schleifwerkzeug umfasst einen Werkzeug-Grundkörper, der zumindest bereichsweise starr ist, und Schleifkörner, wobei die Schleifkörner unmittelbar auf den Werkzeug-Grundkörper aufgebracht sind und der Werkzeug-Grundkörper eine Unterlage bildet, wobei die Schleifkörner mittels eines Bindemittels an dem Werkzeug-Grundkörper gebunden sind und eine Schleifkornschicht ausbilden, wobei die Schleifkornschicht dreidimensional geformt und gekrümmt ist, wobei die Schleifkörner zumindest teilweise zu dem Werkzeug-Grundkörper ausgerichtet sind, wobei mindestens ein elektrisch nicht leitfähiges Material des Werkzeug-Grundkörpers mit den Schleifkörnern beschichtet ist. Die Schleifkornschicht ist in beliebiger Weise dreidimensional geformt, beispielsweise gekrümmt und/oder in mehreren zueinander ausgerichteten Ebenen, beispielsweise in schräg zueinander verlaufenden Ebenen. Eine gekrümmte Ausbildung ermöglicht beispielsweise eine Kehlnahtbearbeitung und/oder eine Kantenbearbeitung. Durch schräg zueinander verlaufende Ebenen bildet die Schleifkornschicht eine Fase aus, die ein Schruppen oder eine flächige Bearbeitung ermöglicht.

Dadurch, dass die Schleifkörner zu dem Werkzeug-Grundkörper, also in der dreidimensional geformten Schleifkornschicht ausgerichtet sind, weist das Schleifwerkzeug bei unterschiedlichsten Anwendungen eine hohe Zerspanungsleistung und eine lange Standzeit auf.

Vorzugsweise haben die Schleifkörner jeweils eine Abmessung D und für mindestens 80 %, insbesondere 90 %, und insbesondere mindestens 95 % der Schleifkörner gilt: 1 µm ≤ D ≤ 5000 µm, insbesondere 10 µm ≤ D ≤ 2500 µm, und insbesondere 100 µm ≤ D ≤ 1000 µm. Das Schleifwerkzeug gewährleistet eine einfache Herstellung und einen flexiblen Einsatz. Durch die Größe der Schleifkörner werden die Schleifeigenschaften des Schleifwerkzeugs in gewünschter Weise eingestellt. Durch eine Kornmischung aus größeren bzw. grobkörnigen Schleifkörner und kleineren bzw. feinkörnigen Schleifkörnern ist insbesondere eine gezielte Einstellung der Spanräume und damit eine positive Beeinflussung der Zerspanungsleistung und des Schleifbelags bzw. der Schleifkornschicht möglich. Die feinkörnigen Schleifkörner haben eine maximale Abmessung Di, wohingegen die grobkörnigen Schleifkörner eine maximale Abmessung D₂ haben. Es gilt: D₁ ≤ D₂.

Vorzugsweise haben die Schleifkörner jeweils eine Abmessung Di und für mindestens 80 %, insbesondere mindestens 90 %, und insbesondere mindestens 95 % der Schleifkörner gilt: 1 µm ≤ D₁ ≤ 5000 µm, insbesondere 5 µm ≤ D₁ ≤ 500 µm, und insbesondere 10 µm ≤ D₁ ≤ 250 µm. Das Schleifwerkzeug gewährleistet eine einfache Herstellung und einen flexiblen Einsatz. Die Schleifkörner sind feinkörnig ausgebildet. Die feinkörnigen Schleifkörner dienen insbesondere in Verbindung mit grobkörnigen Schleifkörnern als Füllkörner. Die feinkörnigen Schleifkörner werden vor, zusammen und/oder nach den grobkörnigen Schleifkörnern aufgebracht.

Die feinkörnigen Schleifkörner werden elektrostatisch und/oder mechanisch aufgebracht. Die grobkörnigen Schleifkörner haben jeweils eine maximale Abmessung D₂. Es gilt insbesondere: D₁ ≤ D₂.

Vorzugsweise haben die Schleifkörner jeweils eine maximale Abmessung D₂ und für mindestens 80 %, insbesondere 90 %, und insbesondere mindestens 95 % der Schleifkörner gilt: 1 µm ≤ D₂ ≤ 5000 µm, insbesondere 150 µm ≤ D₂ ≤ 3000 µm, und insbesondere 250 µm ≤ D₂ ≤ 1500 µm. Das Schleifwerkzeug gewährleistet eine einfache Herstellung und einen flexiblen Einsatz. Die grobkörnigen Schleifkörner werden insbesondere in Verbindung mit feinkörnigen Schleifkörnern aufgebracht. Hierbei bilden die grobkörnigen Schleifkörner Hauptkörner und die feinkörnigen Schleifkörner Füllkörner. Die Füllkörner sind beispielsweise aus Normalkorund. Die grobkörnigen Schleifkörner sind beispielsweise aus Keramik. Die feinkörnigen Schleifkörner haben jeweils eine maximale Abmessung D₁. Es gilt insbesondere: D₁ ≤ D₂.

Durch die gekrümmte, insbesondere konkav und/oder konvex gekrümmte Schleifkornschicht sind eine Kehlnahtbearbeitung und/oder eine Kantenbearbeitung in flexibler Weise möglich.

Auf die Schleifkornschicht ist vorzugsweise eine Deckbindung aufgebracht, wobei auf die Deckbindung insbesondere eine Deckschicht aufgebracht ist. Nach dem Aufbringen der Schleifkornschicht wird das Schleifwerkzeug bzw. das Bindemittel (Grundbindung) in üblicher Weise in einem Ofen ausgehärtet. Zur Ausbildung mindestens einer Deckbindung sowie gegebenenfalls einer zusätzlichen Deckschicht wird ein Bindemittel auf die Schleifkornschicht aufgebracht. Durch die Deckbindung bzw. die Deckschicht werden die Zerspanungsleistung und die Standzeit verbessert.

Das Bindemittel ist beispielsweise entsprechend dem Bindemittel zur Ausbildung der Haftoberfläche ausgebildet und kann in üblicher Weise schleifaktive Füllstoffe, wie beispielsweise Kryolith und Kaliumtetrafluoridoborat umfassen. Die Deckschicht bzw. die Deckbindung wird vorzugsweise in einem Ofen ausgehärtet.

Weitere Merkmale, Vorteile und Einzelheiten der Erfindung ergeben sich aus der nachfolgenden Beschreibung mehrerer Ausführungsbeispiele. Es zeigen:
- Fig. 1: eine schematische Darstellung einer Vorrichtung zur Herstellung eines Schleifwerkzeugs durch Beschichten eines Werkzeug-Grundkörpers mit Schleifkörnern mittels eines elektrostatischen Felds zwischen zwei Elektroden,
- Fig. 2: eine vergrößerte Schnittdarstellung des Werkzeug-Grundkörpers und der zugehörigen Elektrode in Fig. 1 gemäß einem ersten Ausführungsbeispiel,
- Fig. 3: eine schematische Schnittdarstellung des fertigen Schleifwerkzeugs,
- Fig. 4: eine Schnittdarstellung eines Werkzeug-Grundkörpers und einer zugehörigen Elektrode gemäß einem zweiten Ausführungsbeispiel,
- Fig. 5: eine Schnittdarstellung eines als Elektrode ausgebildeten Werkzeug-Grundkörpers gemäß einem dritten, nicht erfindungsgemäßen Ausführungsbeispiel, und
- Fig. 6: eine Schnittdarstellung eines als Elektrode ausgebildeten Werkzeug-Grundkörpers gemäß einem vierten, nicht erfindungsgemäßen Ausführungsbeispiel.

Nachfolgend ist anhand der Figuren 1 und 3 ein erstes Ausführungsbeispiel der Erfindung beschrieben. Eine Vorrichtung 1 zur Herstellung eines Schleifwerkzeugs 2 umfasst eine Handhabungseinrichtung 3 zum Handhaben und Positionieren eines Werkzeug-Grundkörpers 4, eine erste Elektrode 5 und eine zugehörige zweite Elektrode 6 zum Erzeugen eines elektrostatischen Felds E, eine Dosiereinrichtung 7 zum Zuführen von Schleifkörnern 8, 9 zu einer Fördereinrichtung 10.

Die Fördereinrichtung 10 umfasst ein endloses Förderband 11, das mittels zwei Umlenkrollen 12, 13 gespannt ist. Die Umlenkrolle 12 wird beispielsweise mittels eines elektrischen Antriebsmotors 14 drehangetrieben. Ein in Bezug auf die Schwerkraft F_{G} oberhalb der Umlenkrolle 12, 13 angeordneter Teil des Förderbandes 11 bildet einen Förderbereich 15 aus, der sich in einer horizontalen x-Richtung und einer horizontalen y-Richtung erstreckt.

Die Dosiereinrichtung 7 ist in einer Förderrichtung 16 vor den Elektroden 5, 6 angeordnet. Die erste Elektrode 5 ist plattenförmig ausgebildet und in Richtung der Schwerkraft F_{G} unterhalb des oberen Teils des Förderbands 11 bzw. unterhalb des Förderbereichs 15 angeordnet. Demgegenüber ist die zweite Elektrode 6 in Bezug auf die Schwerkraft F_{G} oberhalb des Förderbands 11 bzw. des Förderbereichs 15 angeordnet. Die zweite Elektrode 6 ist somit in einer vertikalen z-Richtung zu der ersten Elektrode 5 beabstandet, so dass der Förderbereich 15 zwischen den Elektroden 5, 6 verläuft. Die x-, y- und z-Richtung bilden ein kartesisches Koordinatensystem.

Die Funktionsweise der Vorrichtung 1 ist nachfolgend beschrieben:
Die zweite Elektrode 6 ist separat zu dem Werkzeug-Grundkörper 4 ausgebildet und entsprechend dem Werkzeug-Grundkörper 4 geformt. Die zweite Elektrode 6 ist an der Handhabungseinrichtung 3 befestigt. Der Werkzeug-Grundkörper 4 wird derart mittels der Handhabungseinrichtung 3 gehalten, dass die zweite Elektrode 6 im Wesentlichen vollflächig gegen eine Rückseite 17 des Werkzeug-Grundkörpers 4 anliegt. Die Handhabungseinrichtung 3 hält den Werkzeug-Grundkörper 4 beispielsweise mechanisch und/oder pneumatisch. Zwischen der ersten Elektrode 5 und der zweiten Elektrode 6 liegt eine elektrische Spannung U an, die mittels einer Spannungsquelle 18 erzeugt wird und einstellbar ist.

Der Werkzeug-Grundkörper 4 weist eine dreidimensionale Form auf. In einem inneren Bereich 19 ist der Werkzeug-Grundkörper 4 scheibenförmig ausgebildet und weist beispielsweise eine Nabe 20 auf. Alternativ kann der Werkzeug-Grundkörper 4 anstelle der Nabe 20 einen Schaft aufweisen. Auch eine Ausbildung ohne eine Nabe 20 oder einen Schaft ist möglich. Demgegenüber ist der Werkzeug-Grundkörper 4 in einem um den Bereich 19 umlaufenden Bereich 21 gekrümmt ausgebildet.

Auf einer der zweiten Elektrode 6 abgewandten Vorderseite 22 wird zunächst ein Bindemittel 23 aufgetragen, so dass das an dem Werkzeug-Grundkörper 4 angeordnete Bindemittel 23 eine dreidimensional geformte Haftoberfläche 24 ausbildet. Das Bindemittel 23 ist beispielsweise ein Harz, insbesondere Phenolharz. Der Werkzeug-Grundkörper 4 ist aus einem üblichen Material, wie beispielsweise Vulkanfiber oder Polyester. Das Bindemittel 23 wird beispielsweise manuell aufgebracht oder mittels der Handhabungseinrichtung 3. Beispielsweise wird der Werkzeug-Grundkörper 4 mittels der Handhabungseinrichtung 3 mit der Vorderseite 22 in das Bindemittel 23 eingetaucht.

Der Werkzeug-Grundkörper 4 wird anschließend mittels der Handhabungseinrichtung 3 in der z-Richtung oberhalb der ersten Elektrode 5 positioniert, so dass die Haftoberfläche 24 teilweise in dem elektrostatischen Feld E zwischen den Elektroden 5, 6 angeordnet ist. Die Feldlinien treten senkrecht aus der Oberfläche der ersten Elektrode 5 aus und treten senkrecht in die Oberfläche der zweiten Elektrode 6 ein, so dass die Feldlinien im Wesentlichen senkrecht durch die Haftoberfläche 24 verlaufen. Dies ist in Figur 2 beispielhaft für die Feldlinien f₁, f₂ und f₃ dargestellt.

Mittels der Fördereinrichtung 10 werden die Schleifkörner 8, 9 zur Ausbildung einer dreidimensional geformten Schleifkornschicht 25 in das elektrostatische Feld E transportiert. Hierzu stellt die Dosiereinrichtung 7 beispielsweise eine Mischung aus feinkörnigen Schleifkörnern 8 und aus grobkörnigen Schleifkörnern 9 bereit. Die feinkörnigen Schleifkörner 8 haben jeweils eine maximale Abmessung Di, wobei für mindestens 80%, insbesondere mindestens 90%, und insbesondere mindestens 95% der Schleifkörner 8 gilt: 1 µm ≤ D₁ ≤ 5000 µm, insbesondere 5 µm ≤ D₁ ≤ 500 µm, und insbesondere 10 µm ≤ D₁ ≤ 250 µm. Demgegenüber haben die grobkörnigen Schleifkörner 9 jeweils eine maximale Abmessung D₂, wobei für mindestens 80%, insbesondere mindestens 90% und insbesondere mindestens 95% der Schleifkörner 9 gilt: 1 µm ≤ D₂ ≤ 5000 µm, insbesondere 150 µm ≤ D₂ ≤ 3000 µm, und insbesondere 250 µm ≤ D₂ ≤ 1500 µm. Es gilt insbesondere: D₁ ≤ D₂. Die Schleifkörner 8, 9 haben somit in der Mischung die maximale Abmessung D₁ bzw. D₂, wobei die maximale Abmessung in der Mischung allgemein als D bezeichnet ist. In der Mischung haben die Schleifkörner 8, 9 somit die maximale Abmessung D, wobei für mindestens 80%, insbesondere mindestens 90%, und insbesondere mindestens 95% der Schleifkörner 8, 9 gilt: 1 µm ≤ D ≤ 5000 µm, insbesondere 10 µm ≤ D ≤ 2500 µm, und insbesondere 100 µm ≤ D ≤ 1000 µm.

Die Schleifkörner 8, 9 werden mittels der Dosiereinrichtung 7 dosiert dem Förderband 11 zugeführt und auf diesem verteilt. Mittels des beispielsweise elektrischen Antriebsmotors 14 wird das Förderband 11 mit den darauf angeordneten Schleifkörnern 8, 9 in der Förderrichtung 16 bewegt, so dass die Schleifkörner 8, 9 in das elektrostatische Feld E eingebracht werden. Mittels des beispielsweise elektrischen Antriebsmotors 14 ist die Transportgeschwindigkeit in der Förderrichtung 16 einstellbar.

Durch das elektrostatische Feld E werden die Schleifkörner 8, 9 entgegen der Schwerkraft F_{G} zu der Haftoberfläche 24 bewegt und entlang der Feldlinien, beispielsweise der Feldlinien f₁, f₂ und f₃ ausgerichtet. Treffen die Schleifkörner 8, 9 auf die Haftoberfläche 24, bleiben diese dort haften. Durch die anhaftenden Schleifkörner 8, 9 wird an dem Werkzeug-Grundkörper 4 die Schleifkornschicht 25 ausgebildet. Um die Schleifkörner 8, 9 gleichmäßig und homogen aufzubringen, wird der Werkzeug-Grundkörper 4 mittels der Handhabungseinrichtung 3 um eine Mittellängsachse 26 rotiert. Zwischen den grobkörnigen Schleifkörnern 9 haften feinkörnige Schleifkörner 8 an dem Werkzeug-Grundkörper 4 an, so dass die Schleifkornschicht 25 homogen ausgebildet wird. Die grobkörnigen Schleifkörner 9 bilden hierbei Hauptkörner und die feinkörnigen Schleifkörner 8 Füllkörner. Die Schleifkornschicht 25 ist entsprechend der Haftoberfläche 24 dreidimensional geformt bzw. gekrümmt. Zusätzlich wird der Werkzeug-Grundkörper 4 bei Bedarf derart bewegt, dass die Mittellängsachse 26 in unterschiedlichen Richtungen zu der ersten Elektrode 5 ausgerichtet ist.

Nachdem die Schleifkornschicht 25 fertig auf den Werkzeug-Grundkörper 4 aufgebracht ist, bildet der Werkzeug-Grundkörper 4 mit dem Bindemittel 23 und der Schleifkornschicht 25 ein Halbzeug. Das Halbzeug wird von der Handhabungseinrichtung 3 gelöst und in einer Heizeinrichtung angeordnet, wo das Bindemittel 23 ausgehärtet wird. Anschließend wird auf die Schleifkornschicht 25 in üblicher Weise mindestens eine Deckbindung 27 sowie gegebenenfalls eine Deckschicht 31 aufgebracht. Die Deckbindung 27 weist beispielsweise ein Bindemittel 23 mit zusätzlichen schleifaktiven Füllstoffen auf. Die Deckschicht 31 wird auf die Deckbindung 27 aufgebracht. Die Deckschicht 31 weist ein Bindemittel 23 mit zusätzlichen schleifaktiven Füllstoffen auf, wobei der Anteil schleifaktiver Füllstoffe vorzugsweise höher ist als in der Deckbindung 27. Die Deckbindung 27 und die Deckschicht 31 werden beispielsweise manuell aufgebracht. Anschließend wird die Deckbindung 27 und die Deckschicht 31 in einer Heizeinrichtung ausgehärtet. Das Bindemittel 23 umfasst beispielsweise Phenolharz und Kreide. Die Deckbindung 27 und die Deckschicht 31 umfassen beispielsweise Phenolharz, Kreide und Kryolith. Die Luftfeuchtigkeit während der Herstellung beträgt beispielsweise 0% bis 100%, insbesondere 35% bis 80%. In Figur 3 ist das fertige Schleifwerkzeug 2 dargestellt.

Nachfolgend ist anhand von Figur 4 ein zweites Ausführungsbeispiel der Erfindung beschrieben. Im Unterschied zu dem ersten Ausführungsbeispiel ist die zweite Elektrode 6 kleiner als der Werkzeug-Grundkörper 4 ausgebildet und überdeckt lediglich einen Teilbereich des Werkzeug-Grundkörpers 4. In diesem Teilbereich ist die zweite Elektrode 6 entsprechend dem Werkzeug-Grundkörper 4 geformt, so dass die zweite Elektrode 6 im Wesentlichen parallel zu der Haftoberfläche 24 verläuft. Die zweite Elektrode 6 liegt nicht gegen die Rückseite 17 des Werkzeug-Grundkörpers 4 an, sondern ist zu dieser geringfügig beabstandet. Die zweite Elektrode 6 ist mit der Handhabungseinrichtung 3 fest verbunden, wohingegen der Werkzeug-Grundkörper 4 mittels der Handhabungseinrichtung 3 um die Mittellängsachse 26 rotiert wird. Der Werkzeug-Grundkörper 4 wird somit relativ zu der zweiten Elektrode 6 durch die Rotation um die Mittellängsachse 26 bewegt. Die Schleifkörner 8, 9 bewegen sich im Bereich des elektrostatischen Felds E in Richtung der Haftoberfläche 24 und bleiben bei Kontakt mit der Haftoberfläche 24 dort haften. Da sich der Werkzeug-Grundkörper 4 relativ zu der zweiten Elektrode 6 bewegt, also um die Mittellängsachse 26 rotiert, wird die gesamte Haftoberfläche 24 mit den Schleifkörnern 8, 9 beschichtet. Hinsichtlich des weiteren Aufbaus der Vorrichtung 1 sowie deren Funktionsweise und des weiteren Aufbaus des Schleifwerkzeugs 2 wird auf das vorangegangene Ausführungsbeispiel verwiesen.

Nachfolgend ist anhand von Figur 5 ein drittes, nicht erfindungsgemäßes Ausführungsbeispiel beschrieben. Im Unterschied zu den vorangegangenen Ausführungsbeispielen ist der Werkzeug-Grundkörper 4 selbst als zweite Elektrode 6 ausgebildet. Hierzu ist der Werkzeug-Grundkörper 4 aus einem elektrisch leitenden Material, insbesondere einem Metall. Der Werkzeug-Grundkörper 4 ist beispielsweise aus Aluminium. Der in Figur 5 dargestellte Werkzeug-Grundkörper 4 weist zusätzlich zu dem ebenen inneren Bereich 19 und dem konvex gekrümmten Bereich 21 einen konkav gekrümmten Bereich 28 auf. Die Haftoberfläche 24 ist somit in komplexer Weise dreidimensional geformt. Das aufgebrachte Bindemittel 23 ist zur Vermeidung eines Sperrfelds und zur Optimierung des elektrostatischen Felds E elektrisch leitfähig. Das elektrisch leitfähige Bindemittel 23 ist beispielsweise ein Leitlack. Die Feldlinien f₁ bis f₃ verlaufen wiederum senkrecht durch die Haftoberfläche 24, so dass die Schleifkörner 8, 9 trotz der komplex geformten Haftoberfläche 24 ausgerichtet auf diese aufgebracht werden. Die Mittellängsachse 26 verläuft im Wesentlichen in der x-y-Ebene, so dass durch eine Rotation des Werkzeug-Grundkörpers 4 um die Mittellängsachse der innere Bereich 19 sowie die Bereiche 21 und 28 zuverlässig und homogen mit den Schleifkörnern 8, 9 beschichtet werden. Hinsichtlich des weiteren Aufbaus der Vorrichtung 1 sowie deren Funktionsweise und dem weiteren Aufbau des Schleifwerkzeugs 2 wird auf die vorangegangenen Ausführungsbeispiele verwiesen.

Nachfolgend ist anhand von Figur 6 ein viertes, nicht erfindungsgemäßes Ausführungsbeispiel der Erfindung beschrieben. Im Unterschied zu den vorangegangenen Ausführungsbeispielen umfasst der Werkzeug-Grundkörper 4 einen Grundkörper 29 aus einem elektrisch nicht leitfähigen Material und eine fest mit dem Grundkörper 29 verbundene elektrisch leitende Schicht 30. Aufgrund der elektrisch leitenden Schicht 30 bildet der Werkzeug-Grundkörper 4 selbst die zweite Elektrode 6 aus. Die Schicht 30 ist beispielsweise eine Kupferfolie. Auf die elektrisch leitende Schicht 30 ist das Bindemittel 23 aufgebracht, so dass die Haftoberfläche 24 ausgebildet wird. Das Bindemittel 23 kann elektrisch leitfähig sein. Der Werkzeug-Grundkörper 4 weist den inneren Bereich 19, den konvex gekrümmten Bereich 21 und den konkav gekrümmten Bereich 28 auf. Zwischen dem inneren Bereich 19 und dem konvex gekrümmten Bereich 21 ist ein angefaster Bereich 32 bzw. eine Fase angeordnet. Der angefaste Bereich 32 und der innere Bereich 19 schließen einen Winkel α ein, wobei α ≠ 180° gilt. Der angefaste Bereich 32 dient beispielsweise zum Schruppen oder zur flächigen Bearbeitung. Der Werkzeug-Grundkörper 4 rotiert um die Mittellängsachse 26, so dass die Haftoberfläche 24 trotz der komplexen dreidimensionalen Form zuverlässig und gleichmäßig mit den Schleifkörnern 8, 9 beschichtet wird. Die ausgebildete Schleifkornschicht 25 ist aufgrund der konkaven und konvexen Krümmung sowie der Fase bzw. des angefasten Bereichs 32 in komplexer Weise dreidimensional geformt. Hinsichtlich des weiteren Aufbaus der Vorrichtung 1 sowie deren Funktionsweise und dem Aufbau des Schleifwerkzeugs 2 wird auf die vorangegangenen Ausführungsbeispiele verwiesen.

Das erfindungsgemäße Verfahren weist eine geringe Anzahl an Herstellungsschritten auf und vermeidet insbesondere ein Umformen von Schleifmittel auf Unterlage. Das erfindungsgemäße Verfahren ermöglicht die Herstellung von Schleifwerkzeugen 2 mit komplex dreidimensional geformten Schleifkornschichten 25 für eine Vielzahl unterschiedlicher Anwendungen. Die Zerspanungsleistung sowie die Standzeit der Schleifwerkzeuge 2 sind hierbei vergleichbar mit aus Schleifmittel auf Unterlage hergestellten Schleifwerkzeugen. Durch das elektrostatische Aufbringen der Schleifkörner 8, 9 wird insbesondere ermöglicht, dass die Schleifkörner 8, 9 mit ihrer jeweiligen Längsachse senkrecht zu der Haftoberfläche 24 bzw. der Oberfläche des Werkzeug-Grundkörpers 4 ausgerichtet sind. Dies gewährleistet eine hohe Zerspanungsleistung und eine lange Standzeit. Die Schleifwerkzeuge 2 weisen zudem im Vergleich zu gebundenem Schleifmittel eine geringere Lärm- und Schwingungsbelastung sowie einen geringeren Kraftaufwand bei der Anwendung auf.

## Patentansprüche

1. Verfahren zur Herstellung eines Schleifwerkzeugs umfassend die Schritte:
- Bereitstellen eines Werkzeug-Grundkörpers (4), wobei der Werkzeug-Grundkörper (4) zumindest bereichsweise starr ist,
- Erzeugen einer dreidimensional geformten Haftoberfläche (24) durch Auftragen eines Bindemittels (23) auf den Werkzeug-Grundkörper (4), wobei die Haftoberfläche (24) zur Ausbildung einer dreidimensional geformten Schleifkornschicht (25) gekrümmt ist,
- Positionieren des Werkzeug-Grundkörpers (4) derart, dass die dreidimensional geformte Haftoberfläche (24) in einem elektrostatischen Feld (E) zwischen einer ersten Elektrode (5) und einer zweiten Elektrode (6) angeordnet ist, wobei der Werkzeug-Grundkörper (4) und die zweite Elektrode (6) separat voneinander ausbildet sind und die zweite Elektrode (6) zumindest bereichsweise entsprechend dem Werkzeug-Grundkörper (4) geformt ist, und
- Einbringen von Schleifkörnern (8, 9) in das elektrostatische Feld (E) derart, dass sich die Schleifkörner (8, 9) aufgrund des elektrostatischen Felds (E) zu der dreidimensional geformten Haftoberfläche (24) bewegen und an der dreidimensional geformten Haftoberfläche (24) zur Ausbildung einer dreidimensional geformten und gekrümmten Schleifkornschicht (25) haften bleiben,
-- wobei mindestens ein elektrisch nicht leitfähiges Material des Werkzeug-Grundkörpers (4) mit den Schleifkörnern (8, 9) beschichtet wird,
-- wobei die Schleifkörner (8, 9) unmittelbar auf den Werkzeug-Grundkörper (4) aufgebracht werden und der Werkzeug-Grundkörper (4) eine Unterlage bildet,
-- wobei der Werkzeug-Grundkörper (4) zur Ausbildung der dreidimensional geformten Schleifkornschicht (25) relativ zu mindestens einer der Elektroden (5, 6) bewegt wird, und
-- wobei die an der Haftoberfläche (24) anhaftenden Schleifkörner (8, 9) zumindest teilweise zu der Haftoberfläche (24) ausgerichtet sind.

2. Verfahren nach Anspruch 1, **dadurch gekennzeichnet,**
**dass** eine elektrische Spannung (U) zwischen den Elektroden (5, 6) einstellbar ist.

3. Verfahren nach Anspruch 1 oder 2, **dadurch gekennzeichnet,**
**dass** die zweite Elektrode (6) zumindest bereichsweise gegen den Werkzeug-Grundkörper (4) anliegt.

## Claims

1. Method for the production of a grinding tool, comprising the steps:
- providing a tool base body (4), wherein the tool base body (4) is rigid at least section-wise,
- generating a three-dimensionally shaped adhesive surface (24) by applying a bonding agent (23) to the tool base body (4), wherein the adhesive surface (24) is curved in order to configure a three-dimensionally shaped abrasive grain layer (25),
- positioning the tool base body (4) in a way that the three-dimensionally shaped adhesive surface (24) is arranged in an electrostatic field (E) between a first electrode (5) and a second electrode (6), wherein the tool base body (4) and the second electrode (6) are configured separately from one another and the second electrode (6), at least section-wise, is shaped corresponding to the tool base body (4), and
- introducing abrasive grains (8, 9) into the electrostatic field (E) in a way that the abrasive grains (8, 9), due to the electrostatic field (E), move towards the three-dimensionally shaped adhesive surface (24) and adhere to the three-dimensionally shaped adhesive surface (24) to form a three-dimensionally shaped and curved abrasive grain layer (25),
-- wherein at least one electrically non-conductive material of the tool base body (4) is coated with the abrasive grains (8, 9),
-- wherein the abrasive grains (8, 9) are applied directly to the tool base body (4) and the tool base body (4) configures a base,
-- wherein the tool base body (4) is moved relative to at least one of the electrodes (5, 6) in order to configure the three-dimensionally shaped abrasive grain layer (25), and
-- wherein the abrasive grains (8, 9) adhering to the adhesive surface (24) are at least partially aligned towards the adhesive surface (24).

2. Method according to claim 1, **characterized in**
**that** an electrical voltage (U) between the electrodes (5, 6) is adjustable.

3. Method according to claim 1 or 2, **characterized in**
**that** the second electrode (6), at least section-wise, abuts on the tool base body (4).

## Revendications

1. Procédé de fabrication d'un outil de meulage comprenant les étapes suivantes :
- mise à disposition d'un corps de base d'outil (4), le corps de base d'outil (4) étant rigide au moins par zones,
- production d'une surface adhésive (24) de forme tridimensionnelle par application d'un liant (23) sur le corps de base d'outil (4), la surface adhésive (24) étant incurvée pour former une couche de grains abrasifs (25) de forme tridimensionnelle,
- positionnement du corps de base d'outil (4) de telle sorte que la surface adhésive (24) de forme tridimensionnelle soit disposée dans un champ électrostatique (E) entre une première électrode (5) et une deuxième électrode (6), le corps de base d'outil (4) et la deuxième électrode (6) étant formés séparément l'un de l'autre et la deuxième électrode (6) étant formée au moins par zones de manière à correspondre au corps de base d'outil (4), et
- introduction de grains abrasifs (8, 9) dans le champ électrostatique (E) de telle sorte que les grains abrasifs (8, 9) se déplacent vers la surface adhésive (24) de forme tridimensionnelle en raison du champ électrostatique (E) et restent collés à la surface adhésive (24) de forme tridimensionnelle pour former une couche de grains abrasifs (25) de forme tridimensionnelle et incurvée,
-- dans lequel au moins un matériau électriquement non conducteur du corps de base d'outil (4) étant revêtu des grains abrasifs (8, 9),
-- dans lequel les grains abrasifs (8, 9) étant appliqués directement sur le corps de base d'outil (4) et le corps de base d'outil (4) formant une sous-couche,
-- dans lequel le corps de base d'outil (4) est déplacé par rapport à au moins l'une des électrodes (5, 6) pour former la couche de grains abrasifs (25) de forme tridimensionnelle, et
-- dans lequel les grains abrasifs (8, 9) adhérant à la surface d'adhérence (24) sont au moins partiellement orientés vers la surface d'adhérence (24).

2. Procédé selon la revendication 1, **caractérisé en ce**
**qu'**une tension électrique (U) entre les électrodes (5, 6) est réglable.

3. Procédé selon la revendication 1 ou 2, **caractérisé en ce**
**que** la deuxième électrode (6) s'applique au moins par zones contre le corps de base d'outil (4).
